# EUROPÄISCHE PATENTSCHRIFT

(11) **EP 0 224 075 B1**
(45) Veröffentlichungstag und Bekanntmachung des Hinweises auf die Patenterteilung: **20.06.1990**
(21) Anmeldenummer: 86115166.0
(22) Anmeldetag: 31.10.1986
(51) Int. Cl.: B41M 5/26

(54) **Wärmeempfindliches Aufzeichnungsmaterial**
Heat-sensitive recording material
Matériau pour l'enregistrement sensible à la chaleur

(30) Priorität: 01.11.1985 JP 246063/85
(43) Veröffentlichungstag der Anmeldung: 03.06.1987
(73) Patentinhaber: Jujo Paper Co., Ltd., Kita-ku Tokyo (JP)
(72) Erfinder: Satake, Toshimi Central Research Laboratory, Kita-ku Tokyo 114 (JP); Nagai, Tomoaki Central Research Laboratory, Kita-ku Tokyo 114 (JP); Fujimura, Fumio Central Research Laboratory, Kita-ku Tokyo 114 (JP)
(74) Vertreter: Kinzebach, Werner, Dr.

(56) Entgegenhaltungen:
- GB-A- 1 145 567
- PATENT ABSTRACTS OF JAPAN, Band 7, Nr. 24 (M-189)[1169], 20. Januar 1983 & JP-A-57 176 196 (KANZAKI SEISHI K.K.) 29-10-1982
- PATENT ABSTRACTS OF JAPAN, Band 8, Nr. 203 (M-326)[1640], 18. September 1984 & JP-A-59 93 387 (RICOH K.K.) 29-05-1984
- PATENT ABSTRACTS OF JAPAN, Band 8, Nr. 203 (M-326)[1640], 18. September 1984 & JP-A-59 93 386 (RICOH K.K.) 29-05-1984
- PATENT ABSTRACTS OF JAPAN, Band 8, Nr. 201 (M-325)[1638], 14. September 1984 & JP-A-59 89 193 (RICOH K.K.) 23-05-1984

## Beschreibung

Die Erfindung betrifft ein wärmeempfindliches Aufzeichnungsmaterial, das sowohl einen verbesserten Bildkontrast als auch eine überlegene Beständigkeit des Bildes gegenüber Ölen, Fetten und Lösungsmitteln, wie Alkoholen, besitzt.

Wärmeempfindliche Aufzeichnungsblätter, bei denen durch Wärme- oder Hitzeeinwirkung eine Farbreaktion zwischen einem farblosen oder schwach farbigen chromogenen Stoff und einer phenolischen Substanz oder einer organischen Säure entsteht, sind u.a. in den japanischen Patentpublikationen Nrn. 4160/1968 und 14039/1970 und in JP-OL Nr. 27736/1973 beschrieben und werden derzeit vielfältig in der Praxis verwendet.

Ein wärmeempfindliches Aufzeichnungsblatt wird im allgemeinen hergestellt, in dem man auf die Oberfläche eines Trägers, z.B. ein Papier, Film usw. eine Beschichtungsmasse aufbringt, die durch Vermahlen zu feinen Teilchen und Dispergieren eines farblosen chromogenen Stoffes und eines Farbentwicklungsmaterials, Vermischen der erhaltenen Dispersionen miteinander und Zugeben eines Bindemittels, Füllstoffs, Sensibilisierungsmittels, Gleitmittels und anderer Hilfsmittel erhalten worden ist.

Durch Wärme- oder Hitzeeinwirkung erfolgt in der Beschichtung augenblicklich eine chemische Umsetzung mit Farbbildung. Je nach Wahl der spezifischen, farblosen chromogenen Stoffe lassen sich verschiedene klare Farben erhalten. In den letzten Jahren haben wärmeempfindliche Aufzeichnungssysteme breite Anwendung und vielfältige Verwendungen gefunden, wobei eine schnellere Aufzeichnung und verbesserte Bildqualität, d.h. eine Erhöhung der Bildauflösung, erwünscht sind.

Die Wärmeenergie des Thermokopfs ist dabei geringer, so daß das wärmeempfindliche Aufzeichnungsblatt eine ausreichende Empfindlichkeit für die Farbbildung und für helle chromogene Aufzeichnungen bei geringerer Wärmezufuhr vom Thermokopf haben soll.

Aufgrund seiner Funktion, als Informationsaufzeichnungspapier zu dienen, ist es unvermeidlich, daß ein wärmeempfindliches Aufzeichnungsblatt mit den Händen von Menschen in Berührung kommt. Da ölige Materialien, wie Haaröl, Schweiß und Lösungsmittel, wie Alkohol usw., öfters an den Händen und Fingern von Arbeitern kleben, wird ein wärmeempfindliches Aufzeichnungsblatt häufig durch solche Substanzen verschmutzt. Im allgemeinen ist ein wärmeempfindliches Aufzeichnungsblatt nicht genügend stabil gegenüber solchen öligen Materialien und Lösungsmitteln, wie Alkoholen, Ketonen usw. Man beobachtet daher das Phänomen, daß die Bilddichte des verschmutzten Teils verringert wird, oder das Bild verlöscht, und daß die Verschmutzung des Untergrundes eine Verfärbung oder eine Farbbildung hervorruft.

Die Ursache für die Erniedrigung der Bilddichte und die Verschlechterung des Hintergrundes ist unklar man vermutet aber, daß diese Substanzen die Farbentwicklungsschicht oder das farbbildende Reaktionsprodukt instabil machen, so daß das entwickelte Bild verlöscht, oder die farbbildende Reaktion unter Einwirkung des Lösungsmittels zwischen dem Farbstoff und dem Farbentwicklungsmittel erfolgt und dadurch sich der Hintergrund färbt.

Zur Verbesserung dieser Stabilität wurde ein Verfahren vorgeschlagen, bei dem durch die Verwendung einer Überzugsschicht auf einer den Leukofarbstoff und das organische Entwicklungsmittel enthaltenden Farbentwicklungsschicht die Berührung mit öligen Materialien oder Lösungsmitteln, wie Ölen, Fetten usw., physikalisch verhindert wird. Dieses Verfahren hat jedoch die Nachteile, daß die Herstellung der Überzugsschicht mit überlegener Ölbeständigkeit und guter Lösungsmittelbeständigkeit schwierig ist und die Sensibilität verringert wird etc.

Neben dem obigen wärmeempfindlichen Farbentwicklungssystem, bei dem ein farbloser Farbstoff verwendet wird, ist auch ein wärmeempfindliches Farbentwicklungssystem bekannt, bei dem eine Metallverbindung verwendet wird. Beispielsweise ist in der japanischen Patentpublikation 8787/1957 die kombinierte Verwendung von Eisenstearat als Elektronenakzeptor mit Gerbsäure oder Gallussäure (Elektronendonator) und in der japanischen Patentpublikation 6485/1959 die kombiniere Verwendung eines Elektronenakzeptors, wie Silberstearat, Goldstearat, Kupferstearat oder Quecksilberbehenat, mit einem Elektronendonator, wie Methylgallat, Ethylgallat, Propylgallat, Butylgallat oder Dodecylgallat, beschrieben.

Diese wärmeempfindlichen Aufzeichnungsblätter haben aber die Nachteile, daß das Blatt und Rückstande bei Berührung des Thermokopfs an diesem haften, die Bilddichte unterlegen ist, die Farbe grünlich ist, der Weißgrad des Hintergrundes verschlechtert wird, die Beständigkeit gegenüber Lösungsmitteln, wie Alkoholen unterlegen ist und die Farbentwicklungsschicht ausfließt.

Weiter ist in der JL-OL Nr. 89193/1984 eine Kombination aus einem Farbentwicklungssystem unter Verwendung eines Leukofarbstoffs und eines Farbentwicklungsmittels mit einem Farbentwicklungssystem unter Verwendung einer Metallverbindung, die aus einem Eisensalz einer gesättigten höhren Fettsäure und einem mehrwertigen Phenol besteht, beschrieben.

Diese Kombination ist jedoch nachteilig, weil sie eine Schutzschicht für das Bedecken der Färbung benötigt. Weiter hat sie den Nachteil, daß Lösungsmittel wie Alkohol durch Nadellöcher der Schutzschicht penetrieren, was zum Verfärben (Verschmutzung) aufgrund der Reaktion zwischen einem Leukofarbstoff und einem Farbentwicklungsmittel, die in der Farbentwicklungsschicht enthalten sind, durch die penetrierten Lösungsmittel führt.

Der Erfindung liegt die Aufgabe zugrunde, ein wärmeempfindliches Aufzeichnungsmaterial zu schaffen, das einen verbesserten Kontrast ergibt, ohne dabei die Lösungsmittelbeständigkeit und die Ölbeständigkeit zu verschlechtern.

Diese Aufgabe wird bei einem wärmeempfindlichen Aufzeichnungsmaterial dadurch gelöst, daß es eine auf einen Träger aufgetragene Farbentwicklungsschicht aufweist, die einen farblosen Leukofarbstoff und als Metallsalz einer organischen Carbonsäure wenigstens ein Eisensalz einer gesättigten höheren Fettsäure mit 16 bis 35 Kohlenstoffatomen und wenigstens ein mehrwertiges Phenolderivat der folgenden Formel (I) enthält in der R eine Alkylgruppe mit 18 bis 35 Kohlenstoffatomen bedeutet und n für 3 steht.

Die Wahl des erfindungsgemäßen Eisensalzes der gesättigten höheren Fettsäure unterliegt keinen besonderen Einschränkungen, man kann beispielsweise folgende verwenden:
1) Eisenstearat
2) Eisenbehenat
3) Eisenmontanat
4) Eisensalz einer Wachssäure

Solche Eisensalze gesättigter höherer Fettsäuren können als Elektronenakzeptor allein oder im Gemisch verwendet werden.

Die Wahl des erfindungsgemäßen mehrwertigen Phenolderivats als Elektronendonator unterliegt keinen besonderen Einschränkungen, man kann beispielsweise folgende verwenden, worin R eine Alkylgruppe mit 18 bis 35 Kohlenstoffatomen bedeutet:

Zu diesen mehrwertigen Phenolderivaten kann man verschiedene Additive geben, um bestimmte Effekte zu erzielen. Die Additive, die erfindungsgemäß verwendet werden können, sind z.B. folgende: Mottling-Verhinderungsmittel (Verhinderungsmittel für den Druck, beispielsweise Fettsäureamide, Ethylenbisamid, Montanwachs); Sensibilisatoren (beispielsweise Dibenzylterephthalat, p-Benzyloxybenzoesäurebenzylester, Di-p-Tolylcarbonat, p-Benzylbiphenyl); und Stabilisatoren (beispielsweise Metallsalze des Phthalsäuremonoesters, Metallsalze der p-tert. Butylbenzoesäure, Metallsalze der Nitrobenzoesäure).

Erfindungsgemäß wird ein farbloser Leukofarbstoff zum Farbentwicklungssystem unter Verwendung der bisherigen Metallverbindung gegeben. Unter farblosen Leukofarbstoffen sind Leukofarbstoffe der Triphenylmethanreihe, der Fluoranreihe, der Azophthalidreihe und der Fluorenreihe bevorzugt.

Typische Beispiele für erfindungsgemäße farblose Leukofarbstoffe sind wie folgt:
Leukofarbstoffe der Triphenylmethanreihe
   3,3-Bis-(-dimethylaminophenyl-6-dimethylaminophthalid) (Kristallviolettlacton)
Leukofarbstoffe der Fluoranreihe
   3-Diäthylamino-6-methyl-7-anilinofluoran,
   3-(N-Äthyl-p-toluidino)-6-methyl-7-anilinofluoran,
   3-(N-Äthyl-N-isoamyl)amino-6-methyl-7-anilinofluoran,
   3-Diäthylamino-6-methyl-7-(p,p-dimethylanilino)fluoran,
   3-Pyrrolidino-6-methyl-7-anilinofluoran,
   3-Piperidino-6-methyl-7-anilinofluoran,
   3-(N-Cyclohexyl-N-methylamino)-6-methyl-7-anilinofluoran,
   3-Diäthylamino-7-(m-trifluor methylanilino)fluoran,
   3-Dibutylamino-7-(o-chloranilino)fluoran,
   3-Diäthylamino-6-methyl-chlorfluoran,
   3-Diäthylamino-6-methylfluoran,
   3-Cyclohexylamino-6-chlorfluoran,
   3-Diäthylamino-7-(o-chloranilino)fluoran,
   3-Diäthylamino-benzo-(a)-fluoran.
Leukofarbstoffe der Azaphthalidreihe
   3-(4-Diäthylamino-2-äthoxyphenyl)-3-(1-äthyl-2-methylindol-3-yl)-4-azaphthalid,
   3-(4-Diäthylamino-2-äthoxyphenyl)-3-(1-äthyl-2-methylindol-3-yl)-7-azaphthalid,
   3-(4-Diäthylamino-2-äthoxyphenyl)-3-1-octyl-2-methylindol-3-yl)-4-azaphthalid,
   3-(4-N-Cyclohexyl-N-methylanilino-2-methoxyphenyl)-3-(1-äthyl-2-methylindol-3-yl)-4-azaphthalid.
Leukofarbstoffe der Fluorenreihe
   3,6,6'-Tris(dimethylamino)-spiro (fluoren-9,3'-phthalid),
   3,6,6'-Tris(diäthylamino)-spiro (fluoren-9,3'-phthalid)

Diese Farbstoffe können allein oder im Gemisch verwendet werden. Wenn ein Leukofarbsoff in großer Menge verwendet wird, besteht die Gefahr, daß sich die Beständigkeit gegenüber Lösungsmitteln, wie Alkoholen, erniedrigt. Daher wird der Leukofarbstoff in einer Menge von höchstens 50 Gew.-%, vorzugsweise höchstens 25 Gew.-%, bezogen auf das mehrwertige Phenolderivat, verwendet. Unter den Leukofarbstoffen sind 3-Diethylamino-7-(o-chloranilino)fluoran und 3-(N-Ethyl-p-toluidino-6-methyl-7-anilinofluoran bevorzugt, weil sie eine größere Beständgkeit gegenüber Lösungsmitteln haben.

Erfindungsgemäß können in der Farbentwicklungsschicht auch wasserlösliche Bindemittel zur Anwendung kommen, z.B. völlig verseifter Polyvinylalkohol mit einem Polymerisationsgrad von 200-1900, teilweise verseifter Polyvinylalkohol, carboxylierter Polyvinylalkohol, Amid-modifizierter Polyvinylalkohol, Sulfonäure-modifizierter Polyvinylalkohol, Butyral-modifizierter Polyvinylalkohol, andere modifizierte Polyvinylalkohole, Cellulosederivate, wie Hydroxyethylcellulose, Methylcellulose und Carboxymethylcellulose, Styrol-Maleinsäureanhydrid-Copolymere. Diese wasserlöslichen Bindemittel können allein oder im Gemisch je nach Verwendungszweck und ihrer Eignung für Aufzeichnungszwecke eingesetzt werden.

_ : Das Eisensalz der gesättigen höheren Fettsäure, das mehrwertige Phenolderivat und der basische, farblose chromogene Farbstoff werden mittels einer Mahlvorrichtung, wie einer Kugelmühle, Reibungsmühle, Sandschleifmaschine usw., oder mittels einer geeigneten Emulgiermaschine bis zu einer Teilchengröße von mehreren Mikron oder kleiner zermahlen. Hierzu gibt man verschiedene Additive, je nach Aufzeichnungszweck. Die Additive, die erfindungsgemäß verwendet werden können, sind z.B. folgende:

Anorganische oder organische Füllstoffe, wie Siliciumdixoid, Calciumcarbonat, Kaolin, gebranntes Kaolin, Diatomeenerde, Talk, Titandioxid, Aluminiumhydroxid usw.; Trennmittel, wie Metallsalze von Fettsäuren; Gleitmittel, wie Wachse; UV-Absorptionsmittel der Benzophenon- und Triazolreihe; wasserfest machende Mittel, wie Glyoxal usw.; Dispergiermittel; Antischaummittel usw.

Die Art und die Menge des Einsensalzes der gesättigten höheren Fettsäure, des mehrwertigen Phenolderivats, des wasserlöslichen Bindemittels, des Leukofarbstoffs, der anderen Additive, die je nach dem gewünschten Effekt und der Eignung für Aufzeichnungszwecke gewählt werden, sind nicht besonders beschränkt. Im allgemeinen ist es vorteilhaft, 1 bis 6 Gew.-Teile des mehrwertigen Phenolderivats, 2 bis 15 Gew.-Teile Füllstoff und 0,2 bis 1,2 Gew.-Teile des Eisensalzes der gesättigten höheren Fettsäure, und 0,5 bis 4 Gew.-Teile Bindemittel, bezogen auf den Gesamtfeststoffgehalt, zu verwenden.

Das erfindungsgemäße wärmeempfindliche Material wird hergestellt, indem man die die Farbentwicklungsschicht bildende Beschichtungsmasse auf ein Basismaterial wie Papier, synthetisches Papier, Film usw. auftraßgt.

Das erfindungsgemäße wärmeempfindliche Aufzeichnungsmaterial ist im Hintergrund stabil gegenüber Lösungsmittel, wie Alkohol usw. Als Ursache kann man folgendes vermuten. Sowohol das Eisensalz der organischen Säure als auch das mehrwertige Phenolderivat, die erfindungsgemäß verwendet werden können, enthalen eine Alkylgruppe mit mindestens 16 bzw. 18 Kohlenstoffatomen, so daß deren Diffusionsgeschwindigkeit und Löslichkeit in den Lösungsmitteln sehr klein sind.

Daher läuft bei der Verschmutzung des Aufzeichnungsmaterials durch das Lösungsmittel keine physikalischchemische Reaktion ab. so daß die Stabilität des Hintergrundes nicht verschlechtert wird.

Andererseits vermutet man, daß die Ursache für die überlegene Ölbeständigkeit sich auf eine nicht umkehrbare Farbentwicklungsreaktion zwischen dem organischen Eisensalz und dem mehrwertigen Phenolderivat gründet. D.h., wen diese Farbentwicklungsreaktion einmal abläuft, wird ein sehr stabiler Komplex gebildet, dessen Bindung beim Anhaften des Haaröls, der Ölmaterialien usw. nicht gelöst wird. Daher ist das Farbbild stabil.

Die Erfindung wird anhand der nachfolgenden Beispiele näher erläutert.

Als Abkürzung für Gewichtsteile wird "Teile" verwendet.

### Beispiel 1

Lösung A (Eisensalzdispersion):

Die Lösungen der obigen Zusammensetzungen wurden in einer Reibungsmühle einzeln bis zur Teilchengröße von 3 Mikron vermahlen.

Die Lösungen wurden dann im folgenden Verhältnis miteinander vermischt, man erhält dabei eine wärmeempfindliche Beschichtungsmasse.

Beschichtungsmasse:

Diese Beschichtungsmasse wurde in einer Menge von 6,0 g/m² auf ein Basispapier mit einem Gewicht von 50 g/m² aufgetragen, getrocknet und kalandriert, um eine Glatte von 200-600 Sekunden einzustellen. Man erhielt ein wärmeempfindliches Aufzeichungsmaterial.

Vergleichsbeispiel 1
Lösung A (Eisensalzdispersion):
Lösung B (Phenolderivatdispersion):

Die Lösungen der obigen Zusammensetzung wurden in einer Reibungsmühle einzeln bis zur Teilchengröße von 3 Mikron vermahlen.

Die Lösungen wurden dann im folgenden Verhältnis miteinander vermischt, man erhält dabei eine wärmeempfindliche Beschichtungsmasse.

Beschichtungsmasse

Diese Beschichtungsmasse wurde in der gleichen Weise wie im Beispiel 1 aufgetragen, getrocknet und kalandriert. Man erhielt ein wärmeempfindliches Aufzeichnungsmaterial.

Vergleichsbeispiel 2
Lösung A (Eisensalzdispersion):
Lösung B (Phenolderivatdispersion):
Lösung C (Farbstoffdispersion):

Die Lösungen der obigen Zusammensetzung wurden in der gelichen Weise wie in Vergleichsbeispiel 1 vermahlen. Die Lösungen wurden dann im gleichen Verhältnis wie im Beispiel 1 miteinander vermischt, man erhält dabei eine wärmeempfindliche Beschichtungsmasse.

Diese Beschichtungsmasse wurde in der gleichen Weise wie im Beispiel 1 aufgetragen, getrocknet und kalandriert. Man erhielt ein wärmeempfindliches Aufzeichnungsmaterial.

Vergleichsbeispiel 3
Lösung A (Farbstoffdispersion):
Lösung B (Farbentwicklungsmitteldispersion):
Lösung C (Eisensalzdispersion):

Lösung D (Phenolderivatdispersion):

Die Lösungen der obigen Zusammensetzung wurden in der gleichen Weise wie im Beispiel 1 vermahlen.

Die Lösungen wurden dann im folgenden Verhältnis miteinander vermischt, man erhält dabei eine wärmeempfindliche Beschichtungsmasse.

Beschichtungsmasse:

Diese Beschichtungsmasse wurde in der gleichen Weise wie im Beispiel 1 aufgetragen, getrocknet und kalandriert. Man erhielt ein wärmeempfindliches Aufzeichnungsmaterial.

Vergleichsbeispiel 4
Lösung A (Farbstoffdispersion):
Lösung B (Farbentwicklungsmitteldispersion):

Die Lösungen der obigen Zusammensetzung wurden in der gleichen Weise wie im Vergleichsbeispiel 3 vermahlen.

Die Lösungen wurden dann im folgenden Verhaltnis miteinander vermischt, man erhält dabei eine wärmeempfindliche Beschichtungsmasse.

Beschichtungsmasse:

Diese Beschichtungsmasse wurde in der gleichen Weise wie im Beispiel 1 aufgetragen, getrocknet und kalandriert. Man erhielt ein wärmeempfindliches Aufzeichnungsmaterial.

Vergleichsbeispiel 5
Lösung A (Farbstoffdispersion):
Lösung B (Farbentwicklungsmitteldispersion):

Die Lösungen der obigen Zusammensetzung wurden in der gleichen Weise wie im Vergleichsbeispiel 4 vermahlen.

Die Lösungen wurden dann im gleichen Verhältnis wie im Vergleichsbeispiel 4 vermischt, man erhält dabei eine wärmeempfindliche Beschichtungsmasse.

Diese Beschichtungsmasse wurde in der gleichen Weise wie im Vergleichsbeispiel 4 aufgetragen, getrocknet und kalandriert.

Man erhielt ein wärmeempfindliches Aufzeichnungsmaterial. Die in Beispielen und Vergleichsbeispielen erhaltenen Aufzeichnungsmaterialien wurden hinsichtlich der Qualitat geprüft, die Ergebnisse sind in Tabelle 1 zusammengefaßt Tabelle 1. Prüfungsergebnisseßt.

### [Anmerkung]

### (1) Dynamische Bilddichte

Ein wärmeempfindliches Aufzeichnungsblatt wird bei einer Pulsbreite von 3,2 Millisekunden und einer angelegten Spannung von 18,03 V unter Verwendung einer Thermofaksimilemaschine (von TOSHIBA CORPORATION hergestellt) mit Aufzeichnungsbild versehen, deren optische Dichte mit einem Macbeth-Dichtemesser bestimmt wird.

### (2) Optische Dichte des Hintergrundes

Die optische Dichte des nicht-aufgezeichneten Teils wird mit einem Macbeth-Dichtemesser bestimmt.

### (3) Lösungsmittel beständigkeit

Der Teil, auf dem eine 95%-ige Alkohollösung getropft wird, wird mit einem Macbeth-Dichtemesser bestimmt.

### (4) Ölbeständigkeit

Ein wärmeempfindliches Aufzeichnungsblatt wird bei einer Pulsbreite von 3,2 Millisekunden und einer angelegten Spannung von 18,03 V unter Verwendung einer Thermofaksimilemaschine (von TOSHIBA CORPORATION hergestellt) mit Aufzeichnungsbild versehen, deren optische Dichte mit einem Macbeth-Dichtemesser bestimmt wird, und als optische Dichte vor der Ölbehandlung definiert wird. Rhizinusöl wird auf den aufgezeichneten Teil getropft, mit einem Filtrierpapier abgewischt, 3 Tage lang stehengelassen. Die optische Dichte wird dan mit einem Macbeth-Dichtemesser bestimmt, und als optische Dichte nach Olbehandlung definiert.

Die Restbilddichte wird aus folgender Formel berechnet:

Weil erfindungsgemäß als Farbentwicklungsmittel Verbindungen zur Anwendung kommen, die eine gesättigte Alkylgruppe mit mindestens 16 bzw. 18 Kohlenstoffatomen enthalten, weist das erfindungsgemäße wärmeempfindliche Aufzeichnungsmaterial eine große Lösungsmittelbeständigkeit des Hintergrundes und eine große Ölbeständigkeit des Bildes trotz der Zugabe des Leukofarbstoffes, und eine überlegene Bildichte aufgrund der Zugabe des Leukofarbstoffs auf.

## Patentansprüche

1. Wärmeempfindliches Aufzeichnungsmaterial mit einer Farbentwicklungsschicht, dadurch gekennzeichnet, daß es in der Farbentwicklungsschicht einen farblosen Leukofarbstoff und eine Kombination aus wenigstens einem Eisensalz einer gesättigten höheren Fettsäure mit 16-35 Kohlenstoffatomen und wenigstens einem mehrwertigen Phenolderivat der allgemeinen Formel (I) enthält: in der R eine Alkylgruppe mit 18―35 Kohlenstoffatomen bedeutet, und n für 3 steht.

2. Wärmeempfindliches Aufzeichnungsmaterial gemäß Anspruch 1, dadurch gekennzeichnet, daß der farblose Leukofarbstoff in einer Menge von höchstens 50 Gew.-%, bezogen auf das mehrwertige Phenolderivat, verwendet wird.

3. Wärmeempfindliches Aufzeichnungsmaterial gemäß Anspruch 1, dadurch gekennzeichnet, daß das mehrwertige Phenolderivat der Formel (I) Gallussäurestearylester ist.

4. Wärmeempfindliches Aufzeichnungsmaterial gemäß Anspruch 1, dadurch gekennzeichnet, daß der farblose Leukofarbstoff ein Leukofarbstoff der Triphenylmethanreihe, der Fluoranreihe, der Azophthalidreihe oder der Fluorenreihe ist.

5. Wärmeempfindliches Aufzeichnungsmaterial gemäß Anspruch 1, dadurch gekennzeichnet, daß der Leukofarbstoff der Fluoranreihe 3-Diethylamino-7-(o-chloranilino)fluoran oder 3-(N-Ethyl-p-toluidino-6-methylanilinofluoran ist.

6. Wärmeempfindliches Aufzeichnungsmaterial gemäß einem der Ansprüche 1 bis 5, dadurch gekennzeichnet, daß die Farbbildungsschicht 1 bis 6 Gew. Teile des mehrwertigen Phenols, 2 bis 15 Gew.-Teile Füllstoff und 0,2 bis 1,2 Gew.-Teile des farblosen Leukofarbstoffs, bezogen auf 1 bis 6 Teile des Eisensalzes der gesättigten höheren Fettsäure, und 0,5 bis 4 Gew.-Teile Bindemittel, bezogen auf den Gesamtfeststoffgehalt, enthält.

7. Wärmeempfindliches Aufzeichnungsmaterial gemäß einem der Ansprüche 1 bis 6, dadurch gekennzeichnet, daß die Farbbildungsshicht auf ein Basismaterial aufgetragen ist.

8. Wärmeempfindliches Aufzeichnungsmaterial gemäß einem der Ansprüche 1 bis 7, dadurch gekennzeichnet, daß das Basismaterial ein Papier, synthetisches Papier oder ein Film ist.

## Revendications

1. Matériau pour l'enregistrement thermosensible à couche révélatrice de couleur, caractérisé en ce qu'il contient, dans la couche révélatrice de couleur, un leucocolorant et une combinaison d'au moins un sel de fer d'un acide gras supérieur saturé à 16 à 35 atomes de carbone et au moins un dérivé phénolique polyvalent de formule générale: dans laquelle R est un groupement alcoyle à 18 à 35 atomes de carbone et n est 3.

2. Matériau pour l'enregistrement thermosensible selon la revendication 1, caractérisé en ce que le leu colorant incolore est utilisé en une quantité de 50% en poids en au maximum par rapport au dérivé phénolique polyvalent.

3. Matériau pour l'enregistrement thermosensible selon la revendication 1, caractérisé en ce que dérivé phénolique polyvalent de formule (I) est un ester stéarylique de l'acide gallique.

4. Matériau pour l'enregistrement thermosensible suivant la revendication 1, caractérisé en ce que le leucolorant incolore est un leucolorant de la famille du triphénylméthane, de la famille du fluorane, de la famille des azaphtalures ou de la famille du fluorène.

5. Matériau pour l'enregistrement thermosensible selon la revendication 1, caractérisé en ce que leucolorant de la famille du fluorane est le 3-diéthylamino-7-(o-chloranilino)fluorane ou le 3-(N-éthyl -p-toluidino-6-méthylanilinofluorane.

6. Matériau pour l'enregistrement thermosensible selon l'une des revendications 1 à 5, caractérisé en ce que la couche révélatrice de couleur contient de 1 à 6 parties en poids du dérivé phénolique polyvalent, de 2 à 15 parties en poids de charge et de 0,2 à 1,2 parties en poids de leucocolorant incolore par rapport à 1 à 6 parties de sel de fer de l'acide gras supérieur saturé, et de 0,5 à 4 parties en poids de liant par rapport à la teneur totale en matières solides.

7. Matériau pour l'enregistrement thermosensible selon l'une des revendications 1 à 6, caractérisé en ce que la couche révélatrice de couleur est appliquée sur un matériau de base.

8. Matériau pour l'enregistrement thermosensible selon l'une des revendications 1 à 7, caractérisé en ce que le matériau de base est un papier, un papier synthétique ou un film.

## Claims

1. Heat sensitive recording material with a colour developing layer characterised in that it contains in the colour developing layer a colourless leuco dyestuff and a combination of at least one iron salt of a saturated higher fatty acid with 16-35 carbon atoms and at least one polyvalent phenol derivative of the general formula (I): in which R represents an alkyl group with 18-35 carbon atoms and n stands for 3.

2. Heat sensitive recording material according to Claim 1, characterised in that the colourless leuco dyestuff is used in a quantity of at most 50 Wt.% taken on the polyvalent phenol derivative.

3. Heat sensitive recording material according to Claim 1, characterised in that the polyvalent phenol derivative of the formula (I) is stearyl gallate.

4. Heat sensitive recording material according to Claim 1, characterised in that the colourless leuco dyestuff is a dyestuff of the triphenyl methane series, of the fluorane series, of the azophthalide series or of the fluorene series.

5. Heat sensitive recording material according to Claim 1, characterised in that the leuco dyestuff of the fluorane series is 3-diethylamino-7-(o-chloranilino) fluorane or 3-(N-ethyl-p-toluidino-6-methylanilino- fluorane.

6. Heat sensitive recording material according to one of Claims 1 to 5, characterised in that the colour forming layer contains 1 to 6 parts by weight of the polyvalent phenol, 2 to 15 parts by weight filler and 0.2 to 1.2 parts by weight of the colourless leuco dyestuff, taken on 1 to 6 parts by weight of the iron salt of the saturated higher fatty acid and 0.5 to 4 parts by weight binding agent taken on the total solids content.

7. Heat sensitive recording material according to one of Claims 1 to 6, characterised in that the colour forming layer is applied on a base material.

8. Heat sensitive recording material according to one of Claims 1 to 7, characterised in that the base material is a paper, synthetic paper or a film.
